# EUROPÄISCHE PATENTSCHRIFT

(11) **EP 0 949 339 B1**
(45) Veröffentlichungstag und Bekanntmachung des Hinweises auf die Patenterteilung: **30.05.2001**
(21) Anmeldenummer: 99105806.6
(22) Anmeldetag: 23.03.1999
(51) Int. Cl.: C21C 7/10, C22B 9/04

(54) **RH-Vakuumverfahren mit Massenumlaufratesteuerung zur Reduzierung des Kohlenstoffgehalts einer Stahlschmelze**
RH vacuum process with controlled circulation rate for the decarburization of steel melts
Procédé RH de dégazage sous vide à taux de circulation contrôlé pour réduire la teneur en carbone d'aciers en fusion

(30) Priorität: 06.04.1998 DE 19815298
(43) Veröffentlichungstag der Anmeldung: 13.10.1999
(73) Patentinhaber: Thyssen Krupp Stahl AG, 40211 Düsseldorf (DE)
(72) Erfinder: Zeimes, Manfred, 40723 Hilden (DE); Münscher, Franz Dr.-Ing., 47506 Neukirchen-Vluyn (DE); Knopp, Ingo, 46519 Alpen (DE); Piechert, Ralf, 47166 Duisburg (DE)
(74) Vertreter: Simons, Johannes, Dipl.-Ing.

(56) Entgegenhaltungen:
- GB-A- 1 569 158
- PATENT ABSTRACTS OF JAPAN vol. 007, no. 083 (C-160), 6. April 1983 (1983-04-06) & JP 58 011721 A (KAWASAKI SEITETSU KK), 22. Januar 1983 (1983-01-22)
- DATABASE WPI Section Ch, Week 9116 Derwent Publications Ltd., London, GB; Class M24, AN 91-115411 XP002108910 & SU 1 557 175 A (CHUMAKOV V P), 15. April 1990 (1990-04-15)
- PATENT ABSTRACTS OF JAPAN vol. 018, no. 128 (C-1174), 2. März 1994 (1994-03-02) & JP 05 311226 A (NIPPON STEEL CORP), 22. November 1993 (1993-11-22)
- SEWALD K E: "SUPERVISORY COMPUTER CONTROL FOR THE RH VACUUM DEGASSER" IRON AND STEEL ENGINEER, Bd. 68, Nr. 7, 1. Juli 1991 (1991-07-01), Seiten 25-32, XP000237909 ISSN: 0021-1559
- KLEIMT B ET AL: "DYNAMISCHES MODELL FUR DEN VAKUUM-UMLAUF-PROZESS ZUR ENTKOHLUNG VONSTAHLSCHMELZEN. DYNAMIC MODEL OF THE VACUUM CIRCULATION PROCESS FOR STEEL DECARBURISATION" STAHL UND EISEN, Bd. 115, Nr. 8, 15. August 1995 (1995-08-15), Seiten 75-81, 143, XP000520380 ISSN: 0340-4803
- KHREBIN V N ET AL: "EFFECTIVENESS OF CIRCULATION VACUUM DEGASSING OF STEEL" STEEL IN TRANSLATION, Bd. 24, Nr. 10, 1. Januar 1994 (1994-01-01), Seite 7/8 XP000516426 ISSN: 0967-0912
- PATENT ABSTRACTS OF JAPAN vol. 005, no. 012 (C-040), 24. Januar 1981 (1981-01-24) & JP 55 141515 A (KAWASAKI STEEL CORP), 5. November 1980 (1980-11-05)
- PATENT ABSTRACTS OF JAPAN vol. 015, no. 345 (C-0864), 3. September 1991 (1991-09-03) & JP 03 134114 A (SUMITOMO METAL IND LTD), 7. Juni 1991 (1991-06-07)

## Beschreibung

Die Erfindung betrifft ein Verfahren zum Behandeln einer Stahlschmelze, bei dem die Schmelze mit einem Unterdruck beaufschlagt wird, der in einer Vakuumkammer erzeugt wird, an die ein Steig- und ein Fallrohr angeschlossen sind, welche in eine die Stahlschmelze aufnehmende Pfanne tauchen, wobei in die bei Unterdruckbeaufschlagung in dem Steigrohr anwesende Stahlschmelze ein Fördergas eingeblasen wird, um einen Umlauf der Stahlschmelze von der Pfanne über das Steigrohr in die Vakuumkammer und von dort über das Fallrohr zurück in die Pfanne zu erzwingen, und wobei während des Aufstiegs der Stahlschmelze im Steigrohr Reaktionsgas entsteht, welches in der Vakuumkammer ebenso wie das Fördergas im wesentlichen vollständig aus der Stahlschmelze ausgast. Ein derartiges zur Erzeugung von Stählen mit geringem Kohlenstoffgehalt eingesetztes Verfahren ist beispielsweise in "Einsatz des RH-Verfahrens für die Erzeugung von Ultra-Low-Carbon-Stählen bei der Thyssen Stahl AG", Thyssen Technische Berichte, Heft 1/90, beschrieben worden.

Zur Reduzierung des Kohlenstoffgehalts der Stahlschmelze wird nach dem bekannten Verfahren der Druck in der Vakuumkammer unterhalb des Kohlenmonoxid-Partialdruckes abgesenkt. Mit Beginn der Unterdruckbeaufschlagung beginnt die Stahlschmelze sowohl in das Steig- als auch in das Fallrohr zu steigen. Durch das in das Steigrohr eingeblasene Fördergas wird dann ein Umlauf der Stahlschmelze von der Pfanne zur Vakuumkammer und zurück erzwungen. Die Auftriebskraft des Fördergases dient dabei als Antrieb für die Stahlschmelze, welche aufgrund von Reibung mit den Gasblasen und der ihr eigenen Viskosität von dem Fördergas vorangetrieben wird. Gleichzeitig unterstützen die Gasblasen des Fördergases die Entstehung von Kohlenmonoxid im Steigrohr, indem sie als "Keime" für die Bildung von CO-Gas, dem Reaktionsgas, wirken. Das derart im Steigrohr entstehende Kohlenmonoxid trägt zusätzlich zum Antrieb der Schmelze bei. Dabei ist die Bildungsrate des entstehenden CO-Gases abhängig von dem jeweils aktuellen Kohlenstoff- bzw. Sauerstoffgehalt der Schmelze. Dies führt dazu, daß der Kohlenmonoxidstrom im Laufe der Behandlung der Stahlschmelze abnimmt, bis zuletzt kein derartiges Reaktionsgas mehr aus der Schmelze ausgast.

Das im Steigrohr entstehende Reaktionsgas tritt in der Vakuumkammer gemeinsam mit dem Fördergas im wesentlichen vollständig aus der Stahlschmelze aus. Durch das Fallrohr strömt daher eine von Gasanteilen im wesentlichen vollständig befreite Stahlschmelze zur Pfanne zurück.

Ein Problem bei der Durchführung des Verfahrens der voranstehend erläuterten Art besteht unter anderem darin, daß zu keinem Zeitpunkt der Behandlungsdauer verläßliche Daten über den jeweils aktuellen Kohlenstoffgehalt der Stahlschmelze vorliegen. Dies erschwert die Festlegung des Endes der Behandlung.

Um eine Aussage über den Verlauf der Entkohlung der Stahlschmelze machen zu können, wird in der Praxis der CO- und CO₂-Gehalt des aus dem Vakuumbehälter während der Behandlung abgezogenen Gasstromes erfaßt. Sobald kein Kohlenmonoxid mehr in dem Gasstrom nachweisbar ist, wird davon ausgegangen, daß keine Entkohlung der Stahlschmelze mehr stattfindet, und die Behandlung beendet. Das Problem bei dieser Vorgehensweise besteht darin, daß die Erfassung des CO- und CO₂-Gehaltes in dem abgezogenen Gasstrom mit erheblichen Fehlern belastet ist. Diese werden unter anderem durch Anteile des Gasstroms verursacht, welche beispielsweise durch ein unbeabsichtigtes, in der Praxis aber unvermeidbares Einschleppen von Gasen aus der äußeren Umgebung des Vakuumbehälters verursacht werden.

Zur Beseitigung der voranstehend erläuterten Probleme ist versucht worden, die Vorgänge während der Entkohlungsbehandlung einer Stahlschmelze anhand theoretischer Überlegungen nachzuvollziehen und, ausgehend von diesen Überlegungen, Steuerungen zur Verfügung zu stellen, welche eine exaktere Führung und Überwachung der Entkohlungsbehandlung ermöglichen sollen. Grundlage dieser Versuche waren jeweils empirisch ermittelte Rechenmodelle, anhand derer das Verhalten der Schmelze während ihres Umlaufs beschrieben wird. In der Fachliteratur sind formelmäßige Zusammenhänge dieser Art beispielsweise in "Dynamisches Modell für den Vakuum-Umlauf-Prozeß zur Entkohlung von Stahlschmelzen", Stahl und Eisen 115 (1995) Nr. 8, oder "Prozeßmodell zur Vakuumbehandlung von Stahl", Stahl und Eisen 115 (1995) Nr. 7 beschrieben worden.

Ein weiterer Versuch der mathematischen Beschreibung des Schmelzenumlaufs während einer Entkohlungsbehandlung ist in dem Aufsatz "Circulation rate of liquid steel in RH degassers" von F. Ahrenhold und W. Pluschkell, steel research 69 (1998) No.2, beschrieben worden. Das in dieser Veröffentlichung beschriebene Berechnungsmodell geht von der Annahme aus, daß durch das Einblasen des Fördergases ein zusätzlicher Druck erzeugt wird, welcher die Strömung der Schmelze bewirkt. Darüber hinaus wird erwähnt, daß die vorher stets vertretene Ansicht der Fachwelt vermutlich unzutreffend ist, nach der mit jeder Erhöhung des Fördergasstroms eine Verbesserung der Stahlumlaufrate einhergehe.

Der Vergleich der nach den bekannten Rechenmodellen ermittelten Steuergrößen für den Behandlungsprozeß mit den aus der Praxis gewonnen Erkenntnissen zeigt jedoch, daß sämtliche Rechenmodelle die tatsächlichen Vorgänge während der Behandlung der Stahlschmelze nur innerhalb bestimmter Grenzen richtig beschreiben. Insbesondere zeigt sich, daß es auch mit den bekannten Rechenmodellen nicht möglich ist, die tatsächliche Stahlumlaufrate und den Zeitpunkt des Endes der Entkohlungsbehandlung richtig zu ermitteln. Darüber hinaus ermöglicht beispielsweise auch die in steel research veröffentlichte mathematische Beschreibung der Umlaufrate keine optimale Steuerung des Fördergasstroms bei der Behandlung einer Stahlschmelze. Daher sind die bekannten Rechenmodelle nur eingeschränkt zur automatischen Steuerung und Überwachung der Entkohlungsbehandlung geeignet. Aus diesem Grund ist man in der Praxis nach wie vor auf die ungenaue, fehlerbehaftete Abgasmessung zur Bestimmung des Endes der Entkohlungsbehandlung angewiesen.

Die Aufgabe der Erfindung besteht darin, ein Verfahren der eingangs genannten Art zu schaffen, mit dem bei Kenntnis des jeweiligen Entkohlungszustandes der Stahlschmelze eine genauere Steuerung der Behandlung einer Stahlschmelze möglich ist.

Diese Aufgabe wird erfindungsgemäß dadurch gelöst, daß ausgehend von den zu Beginn der Behandlung vorhandenen Sauerstoff- und Kohlenstoffgehalten der Stahlschmelze die folgenden Schritte durchlaufen werden:
a) Ermittlung einer den Umlauf der Stahlschmelze bewirkenden Differenzkraft auf Grundlage der wegen des eingeblasenen Fördergasstroms und des sich bildenden Reaktionsgasstroms unterschiedlichen Drücke der im Steigrohr und der im Fallrohr anwesenden Stahlschmelze,
b) Ermittlung des umlaufenden Massenstroms der Stahlschmelze auf Grundlage der Differenzkraft,
c) Ermittlung der Abnahme des Sauerstoff- und Kohlenstoffgehalts der Stahlschmelze während der Behandlungsdauer unter Verwendung eines Rechenmodells für die Entkohlungskinetik,
d) Wiederholen der Schrittfolge a) - c) für den Fall, daß der ermittelte Kohlenstoffgehalt größer als ein Grenzwert ist,
e) Beenden der Behandlung für den Fall, daß der ermittelte Kohlenstoffgehalt nicht größer als der Grenzwert ist.

Der Erfindung liegt der Gedanke zugrunde, daß die Dichte der Schmelze im Steigrohr wegen des in sie eingeblasenen Fördergases und des in ihr entstehenden Reaktionsgases geringer ist als die Dichte der Schmelze, welche im Fallrohr von Gasanteilen befreit zurückströmt. Ausgehend von dieser Überlegung wird gemäß der Erfindung die Kraft-bzw. Druckdifferenz ermittelt, welche den Umlauf der Stahlschmelze bewirkt. Die Erfindung stellt somit ein auf eine Analyse der tatsächlichen Gegebenheiten gegründetes, vom jeweils eingeblasenen Fördergasstrom und vom jeweils entstehenden Reaktionsgasstrom abhängiges Rechenmodell zur Verfügung. Dieses Rechenmodell ermöglicht es, die "Antriebskraft", durch welche die Schmelze während ihres Umlaufs vorangetrieben wird, im hohen Maße wirklichkeitsgetreu zu ermitteln.

Ausgehend von der Ermittlung der Differenzkraft wird eine ebenso exakte, wirklichkeitsgetreue Ermittlung des pro Zeiteinheit umlaufenden Massenstroms der Stahlschmelze durchgeführt. Anhand dieses Massenstroms wird dann die sich jeweils einstellende Verminderung des Kohlenstoffgehalts der Schmelze anhand eines an sich bekannten Rechenmodells für die Entkohlungskinetik bestimmt. Ein solches, mit den tatsächlichen Gegebenheiten gut übereinstimmendes Rechenmodell für die Entkohlungskinetik ist beispielsweise in dem eingangs schon erwähnten Aufsatz "Einsatz des RH-Verfahrens für die Erzeugung von Ultra-Low-Carbon-Stählen bei der Thyssen Stahl AG", Thyssen Technische Berichte, Heft 1/90, im einzelnen beschrieben worden, auf den insoweit ebenfalls bezug genommen wird.

Erfindungsgemäß wird ausgehend von der exakten Kenntnis des Entkohlungsverlaufs der Zeitpunkt bestimmt, an dem die Behandlung der Stahlschmelze beendet wird. Zu diesem Zweck wird der mit jedem Durchlauf der Schrittfolge a) - c) neu ermittelte Kohlenstoffgehalt mit einem Grenzwert verglichen. Dessen Erreichen stellt ein eindeutiges Kriterium für die Entscheidung dar, die Behandlung zu beenden.

Aufgrund der bei erfindungsgemäßer Vorgehensweise genauen Kenntnis über die Vorgänge während der Entkohlungsbehandlung und wegen der Eindeutigkeit des Entscheidungskriteriums für das Beenden des Behandlungsprozesses eignet sich das erfindungsgemäße Verfahren in besonderer Weise zur automatisierten Steuerung der Entkohlungsbehandlung einer Stahlschmelze.

Gemäß einer besonders bevorzugten Ausgestaltung der Erfindung wird der Volumenstrom des in das Steigrohr eingeblasenen Fördergases gleich demjenigen Fördergasvolumenstrom eingestellt, bei dem der während des Durchlaufs der Schrittfolge a) - c) jeweils ermittelte Massenstrom der umlaufenden Stahlschmelze ein Maximum aufweist. Überraschenderweise hat die erfindungsgemäße analytische Ermittlung des Massenstroms der Stahlschmelze ausgehend von der Differenzkraft und in Abhängigkeit vom eingeblasenen Fördergasstrom und vom sich im Laufe der Behandlung verändernden Reaktionsgasstromes ergeben, daß ein bezogen auf den jeweiligen Bearbeitungsfortschritt optimaler Fördergasstrom existiert, bei dessen Überschreiten sich eine Verschlechterung des Behandlungsergebnisses einstellt. Indem der eingeblasene Fördergasstrom stets in Übereinstimmung mit dem ermittelten optimalen Gasvolumenstrom gebracht wird, wird ein ebenso optimaler Massenstrom der Stahlschmelze erreicht. Vergleiche mit praktischen Erfahrungen haben gezeigt, daß die gemäß der Erfindung vorgegebenen Fördergasvolumenströme genau mit den aus der praktischen Erfahrung bekannten Fördergasströmen übereinstimmen, bei welchen sich in der Praxis optimale Behandlungsergebnisse einstellen.

Ein weiterer Vorzug der voranstehend erläuterten erfindungsgemäßen Einstellung des Fördergasstroms besteht darin, daß stets nur der für ein optimales Arbeitsergebnis benötigte Volumenstrom eingeblasen wird. Dies führt zum einen zu einer deutlichen Einsparung an Fördergas gegenüber der bekannten Vorgehensweise. Zum anderen kann dadurch, daß stets nur die tatsächlich benötigte Fördergasmenge in das Steigrohr eintritt, ein durch eine übermäßige Fördergasströmung verursachter vorzeitiger Verschleiß der Steigrohrauskleidung vermieden werden.

Die Genauigkeit der Ermittlung der Differenzkraft und/oder der Ermittlung des Massenstroms der umlaufenden Stahlschmelze kann dadurch zusätzlich gesteigert werden, daß dabei Änderungen des Unterdrucks berücksichtigt werden, die sich während der Behandlungsdauer einstellen. Bei dieser Ausgestaltung des erfindungsgemäßen Verfahrens werden Schwankungen des Unterdrucks bei der Berechnung der Differenzkraft bzw. des Massenstroms berücksichtigt. Solche Abweichungen vom vorgegebenen Sollwert des Unterdrucks treten beispielsweise zu Beginn der Behandlung auf, wenn die Vakuumkammer im noch nicht ausreichenden Maße evakuiert ist.

Bei einem in der Praxis zur Beschreibung des Entkohlungsvorgangs bewährten Rechenmodell für die Entkohlungskinetik, welches bevorzugt in Verbindung mit dem erfindungsgemäßen Verfahren eingesetzt wird, wird das Gewicht oder das Volumen der Schmelze, der im vorhergehenden Durchlauf der Schrittfolge a) - c) ermittelte Kohlenstoffgehalt, der Massenstrom der umlaufenden Schmelze und die Behandlungsdauer berücksichtigt.

Eine weitere, die Wirklichkeitstreue des erfindungsgemäßen Verfahrens weiter verbessernde Ausgestaltung der Erfindung ist dadurch gekennzeichnet, daß bei der Ermittlung der Differenzkraft die durch den während der Behandlungsdauer eintretenden Verschleiß bedingten Änderungen der Geometrie der von dem Massenstrom der Stahlschmelze während eines Umlaufs durchströmten Bauteile, wie Steigrohr und Fallrohr, berücksichtigt werden. Durch diese Berücksichtigung des Verschleißes der Feuerfest-Auskleidung der von der Schmelze durchströmten Bauteile wird sichergestellt, daß die wesentlichen, sich durch Verschleiß verändernden Einflußgrößen bei der analytischen Ermittlung der Differenzkraft, wie beispielsweise der Durchmesser des Steig- und Fallrohrs, stets an den jeweiligen tatsächlichen Verschleißzustand angepaßt werden. In der Praxis hat es sich als sinnvoll erwiesen, die Anpassung an den jeweiligen Verschleißzustand zwischen einzelnen Behandlungszyklen vorzunehmen, innerhalb derer eine Schmelzencharge die Behandlung jeweils vollständig durchläuft.

Die Differenzkraft kann dadurch ermittelt werden, daß in einer Horizontalebene die Druckkraft, welche von der im Steigrohr stehenden Gemischsäule aus Stahlschmelze und Fördergas bezogen auf die Querschnittsfläche des Steigrohrs ausgeübt wird, mit der Druckkraft verglichen wird, der von der im Fallrohr stehenden Stahlschmelzensäule bezogen auf die Querschnittsfläche des Fallrohres ausgeübt wird. Diese Betrachtung kann unter Berücksichtigung der jeweiligen hydrostatischen Drücke durchgeführt werden. Ein genaueres Ergebnis ergibt sich jedoch dann, wenn zusätzlich zu dem hydrostatischen Druckanteil auch der strömungsbedingte dynamische Druckanteil berücksichtigt wird.

Vorzugsweise wird bei der Ermittlung der Drücke die erste Bilanzgrenze im Bereich des Übergangs von Fall- und Steigrohr in den Vakuumbehälter angesetzt, während die zweite Bilanzgrenze für Steig- und Fallrohr auf Höhe der Eintrittsdüsen des Steigrohres angeordnet wird.

Ausgehend von der Vergleichsbetrachtung kann problemlos eine Kräfte- bzw. Druckbilanz zur Ermittlung des umlaufenden Massenstroms der Stahlschmelze durchgeführt werden. In dieser Bilanz werden, wie erwähnt, zweckmäßigerweise auch die strömungsmechanischen Verlustkräfte berücksichtigt, welche der ermittelten Differenzkraft bzw. dem ermittelten Differenzdruck entgegenstehen. Diese Verluste werden beispielsweise durch Reibungskräfte, Dissipation und Umlenkverluste der Schmelzenströmung verursacht.

Nachfolgend wird die Erfindung anhand einer ein Ausführungsbeispiel darstellenden Zeichnung näher erläutert. Es zeigen schematisch:
- Fig. 1: eine Vorrichtung zur Entkohlungsbehandlung einer Stahlschmelze im Schnitt;
- Fig. 2: ein den Ablauf der Steuerung während der Entkohlungsbehandlung wiedergebendes Flußdiagramm;
- Fig. 3: ein Diagramm, in welchem der Massenstrom der Stahlschmelze über dem Fördergasstrom für eine unverschlissene und eine verschlissene Vorrichtung gemäß Fig. 1 aufgetragen ist.

Die Vorrichtung 1 zum Entkohlen einer Stahlschmelze S weist eine Pfanne 2 und eine Vakuumkammer 3 auf. Zum Evakuieren der Vakuumkammer 3 sind Pumpen 4 vorgesehen, die innerhalb der Vakuumkammer 3 einen Unterdruck P_{VK} erzeugen. Der Unterdruck P_{VK} ist während der Entkohlungsbehandlung nicht konstant, da zu Beginn der Behandlung in der Vakuumkammer 3 Umgebungsdruck herrscht und die Pumpen 4 ihn in Abhängigkeit von ihrer Leistung auf den Unterdruck P_{VK} absenken. Hinzu kommen unvermeidbare Undichtigkeiten des Vakuumbehälters 3, die ebenfalls zu Schwankungen des Unterdrucks P_{VK} beitragen.

Im Boden der Vakuumkammer 3 münden ein Steigrohr 5 und ein Fallrohr 6, welche mit ihrem freien Ende in die Pfanne 2 tauchen. Bei Beaufschlagung der Schmelze S mit dem Unterdruck P_{VK} steigt die Schmelze S zunächst gleichmäßig über das Steigrohr 5 und das Fallrohr 6 in die Vakuumkammer 3, wobei sich eine Höhe des Schmelzenspiegels in der Vakuumkammer 3 entsprechend dem vorhandenen Unterdruck P_{VK} einstellt.

Über eine im Bereich des freien Endes des Steigrohres 5 mündende Fördergasleitung 7 kann ein Fördergasvolumenstrom V̇_{FG} über Düsen 8 in das Steigrohr 5 eingeblasen werden. Als Fördergas wird beispielsweise Argon eingesetzt. Sobald der Fördergasstrom V̇_{FG} in die in dem Steigrohr 5 bis dahin stehende Schmelze eingeblasen wird, beginnt ein Massenstrom Ṁ_{St} der Stahlschmelze von der Pfanne 2 über das Steigrohr 5 in die Vakuumkammer 3 und von dort über das Fallrohr 6 zurück in die Pfanne 2 umzulaufen. Dabei entsteht im Steigrohr 5 in Abhängigkeit von dem jeweiligen Kohlenstoff- C und dem Sauerstoffgehalt O der Schmelze S und von dem Unterdruck in der Vakuumkammer 3 ein Kohlenmonoxidstrom V_{co}. Dieser durch chemische Reaktion zusätzlich zum Fördergasstrom entstehende Gasstrom bewirkt eine Erhöhung der für den Stahlumlauf verantwortlichen Triebkraft.

Die Größe des Fördergasvolumenstroms V_{FG} wird von einer Steuer- und Kontrolleinrichtung 9 eingestellt, welche u.a. eine Tastatur 10 oder andere Eingabegeräte, die zur Eingabe von Daten C₀,Cₑ,O₀,V,R geeignet sind, einen Bildschirm 11 oder andere zur Ausgabe von Prozeßvariablen C,O,t geeignete Geräte und eine Recheneinheit 12 umfaßt. Die Steuer- und Kontrolleinheit 9 steuert und kontrolliert ausgehend von den Anfangswerten des Kohlenstoffgehalts C₀ der Schmelze vor der Entkohlungsbehandlung, dem gewünschten Kohlenstoffgehalt Cₑ nach der Entkohlungsbehandlung, dem Sauerstoffanfangsgehalt O₀ vor der Entkohlungsbehandlung, dem Volumen V der Schmelze S und den Geometrieparametern R, welche die Reibungsverluste einer Umlaufströmung durch das Steigrohr 5, die Vakuumkammer 3, das Fallrohr 6 und die Pfanne 2 berücksichtigen, den Verlauf der Entkohlungsbehandlung der Schmelze S. Während der Entkohlungsbehandlung gibt sie den jeweils aktuellen Kohlenstoffgehalt C und den jeweils aktuellen Sauerstoffgehalt O der Schmelze S sowie die Behandlungsdauer t über den Bildschirm 11 aus.

Das der von der Steuer- und Kontrolleinrichtung 9 durchgeführten Steuerung und Kontrolle zugrunde liegende Rechenmodell läßt sich wie folgt beschreiben:

Gemäß der Annahme, daß die Dichte der oberhalb der Düsen 8 im Steigrohr 5 stehenden Gemischsäule A1 aus Schmelze und Fördergas in Abhängigkeit von der Größe des in sie eingedüsten Volumenstroms V̇_{FG} an Fördergas und von dem in ihr entstehenden Kohlenmonoxidstrom V̇_{CO} geringer ist als die Dichte der im Fallrohr 6 stehenden Schmelzensäule A2 gleicher Höhe, wird eine Druckdifferenz △P der von den Schmelzensäulen A1,A2 bezogen auf den jeweiligen Querschnitt des Steigrohrs 5 bzw. des Fallrohres 6 ausgeübten Druckkräfte P1,P2 ermittelt. Dabei wird berücksichtigt, daß die Querschnitte des Steigrohrs 5 und des Fallrohrs 6 aufgrund von zunehmendem Verschleiß während der Behandlung größer werden. Die Anpassung des Berechnungsmodels an den jeweiligen Verschleißzustand erfolgt in regelmäßigen zeitlichen Abständen, deren Länge einem oder mehreren Behandlungszyklen entspricht.

Anschließend wird zur Ermittlung des Massenstroms Ṁ_{St} eine Kräftebilanz aufgestellt, bei welcher der Druckdifferenz △P die Summe der Druckverluste im Verlauf des Umlaufs des Massenstroms Ṁ_{St} gegenübergestellt werden. Ausgehend von dieser Kräftebilanz wird dann ein Fördergasvolumenstrom V̇_{FGopt} ermittelt, für den sich ein Maximum des Massenstroms Ṁ_{Stmax} der Stahlschmelze S ergibt.

Wie aus Fig. 3 erkennbar, ergibt sich für eine unverschlissene Vorrichtung 1 ein anderer Verlauf L1 des auf den Fördergasstrom V̇_{FG} bezogenen Massenstroms Ṁ_{St} als für eine verschlissene Vorrichtung 1 (Verlauf L2). Dementsprechend unterscheidet sich der optimale Födergasvolumenstrom V̇_{FGopt} für die unverschlissene Vorrichtung 1 auch von dem optimalen Fördergasvolumenstrom V̇_{FGopt} für eine verschlissene Vorrichtung 1.

Nach der Ermittlung des jeweils optimalen Massenstroms Ṁ_{Stmax} der Stahlschmelze S wird anhand eines bekannten Rechenmodells für die Entkohlungskinetik die seit Beginn der Behandlung eingetretene Abnahme des Kohlenstoff- C und Sauerstoffgehalts O der Schmelze S ermittelt:${\text{C(t) = C}}_{\text{0}} \text{exp(-K*t)}$ mit
- C₀ =: Kohlenstoffgehalt zu Beginn der Behandlung,
- t =: Behandlungsdauer,
- K =: Reaktionskonstante.

Auf Grundlage des voranstehend erläuterten mathematischen Modells steuert die Steuer- und Kontrolleinrichtung 9 die Entkohlungsbehandlung, wie in Fig. 2 dargestellt. Dabei werden im Schritt S0 zunächst die Anfangsdaten C₀,Cₑ,O₀,V,R von einem Bediener in die Steuer- und Kontrolleinrichtung 9 eingegeben und die Prozeßvariablen Kohlenstoffgehalt C und Sauerstoffgehalt O gleich den entsprechenden Anfangsbedingungen C₀ bzw. O₀ sowie die Startzeit t gesetzt (Schritt S1). Im folgenden Schritt S2 wird der aktuelle Druck P_{VK} in der Vakuumkammer 3 abgefragt.

Unter Berücksichtigung des ermittelten bzw. gesetzten aktuellen Kohlenstoffgehalts C und des Sauerstoffgehalts O der Schmelze S, des aktuellen Drucks p_{VK} in der Vakuumkammer 3 und der Geometrieparameter R wird im Schritt S3 anschließend, wie oben erläutert, der Fördergasstrom V̇_{FGopt} ermittelt, bei dem sich ein maximaler Massenstrom Ṁ_{Stmax} einstellt. Die Steuer- und Kontrolleinrichtung 9 stellt daraufhin den in das Steigrohr 5 eingeblasenen Fördergasvolumenstrom V̇_{FG} gleich dem ermittelten optimalen Fördergasvolumenstrom V̇_{FGopt} ein (Schritt S4).

Danach wird im Schritt S5 nach dem oben erläuterten Rechenmodell für die Entkohlungskinetik die den aktuellen Kohlenstoffgehalt C darstellende Prozeßvariable aktualisiert. Entsprechend der Abnahme des Kohlenstoffgehalts C wird dabei auch die den Sauerstoffgehalt O der Schmelze S darstellende Prozeßvariable angepaßt.

Schließlich wird im Schritt S6 durch die Steuer- und Kontrolleinrichtung 9 überprüft, ob der ermittelte Kohlenstoffgehalt C über dem gewünschten Kohlenstoffgehalt Cₑ liegt. Ist dies der Fall, so wird die Entkohlungsbehandlung fortgesetzt. Dabei springt die Steuer- und Kontrolleinrichtung zum Schritt S2 zurück, um erneut die Schritte S2-S6 des Steuer- und Kontrollvorgangs zu durchlaufen.

Hat dagegen der Kohlenstoffgehalt C den gewünschten Kohlenstoffgehalt Cₑ erreicht, so wird die Entkohlungsbehandlung beendet (Schritt S7).

## Patentansprüche

1. Verfahren zum Behandeln einer Stahlschmelze (S), bei dem die Schmelze (S) mit einem Unterdruck (P_{VK}) beaufschlagt wird, der in einer Vakuumkammer (3) erzeugt wird, an die ein Steig- (5) und ein Fallrohr (6) angeschlossen sind, welche in eine die Stahlschmelze (S) aufnehmende Pfanne (2) tauchen, wobei in die bei Unterdruckbeaufschlagung in dem Steigrohr (5) anwesende Stahlschmelze (S) ein Fördergas eingeblasen wird, um einen Umlauf (M_{St}) der Stahlschmelze (S) von der Pfanne (2) über das Steigrohr (5) in die Vakuumkammer (3) und von dort über das Fallrohr (6) zurück in die Pfanne (2) zu erzwingen, und wobei während des Aufstiegs der Stahlschmelze (S) im Steigrohr (5) Reaktionsgas entsteht, welches in der Vakuumkammer (3) ebenso wie das Fördergas im wesentlichen vollständig aus der Stahlschmelze (2) ausgast, **dadurch gekennzeichnet, daß** ausgehend von den zu Beginn der Behandlung vorhandenen Sauerstoff- (O) und Kohlenstoffgehalten (C) der Stahlschmelze (S) die folgenden Schritte durchlaufen werden:
a) Ermittlung einer den Umlauf (Ṁ_{St}) der Stahlschmelze bewirkenden Differenzkraft auf Grundlage der wegen des eingeblasenen Fördergasstroms (V̇_{FG}) und des sich bildenden Reaktionsgasstroms (V̇_{CO}) unterschiedlichen Drücke der im Steigrohr (5) und der im Fallrohr (6) anwesenden Stahlschmelze (S),
b) Ermittlung des umlaufenden Massenstroms (Ṁ_{St}) der Stahlschmelze (S) auf Grundlage der Differenzkraft;
c) Ermittlung der Abnahme des Sauerstoff- (O) und Kohlenstoffgehalts (C) der Stahlschmelze (S) während der Behandlungsdauer (t) unter Verwendung eines Rechenmodells für die Entkohlungskinetik,
d) Wiederholen der Schrittfolge a) - c) für den Fall, daß der ermittelte Kohlenstoffgehalt (C) größer als ein Grenzwert (Cₑ) ist,
e) Beenden der Behandlung für den Fall, daß der ermittelte Kohlenstoffgehalt (C) nicht größer als der Grenzwert (Cₑ) ist.

2. Verfahren nach Anspruch 1, **dadurch gekennzeichnet, daß** der Volumenstrom (V̇_{FG}) des in das Steigrohr (5) eingeblasenen Fördergases gleich demjenigen Fördergasvolumenstrom (V̇_{FGopt}) eingestellt wird, bei dem der während des Durchlaufs der Schrittfolge a) - c) jeweils ermittelte Massenstrom (Ṁ_{St}) der umlaufenden Stahlschmelze (S) ein Maximum (Ṁ_{Stmax}) aufweist.

3. Verfahren nach einem der voranstehenden Ansprüche,
**dadurch gekennzeichnet, daß** bei der Ermittlung der Differenzkraft und/oder bei der Ermittlung des Massenstroms der umlaufenden Stahlschmelze (S) Änderungen des Unterdrucks (P_{VK}) berücksichtigt werden, die sich während der Behandlungsdauer (t) einstellen.

4. Verfahren nach einem der voranstehenden Ansprüche,
**dadurch gekennzeichnet, daß** innerhalb des Rechenmodels für die Entkohlungskinetik das Gewicht oder Volumen (V) der Schmelze (S), der im vorhergehenden Durchlauf der Schrittfolge a) - c) ermittelte Kohlenstoffgehalt (C), der Massenstrom (Ṁ_{St}) der umlaufenden Schmelze (S) und die Behandlungsdauer (t) berücksichtigt werden.

5. Verfahren nach einem der voranstehenden Ansprüche,
**dadurch gekennzeichnet, daß** bei der Ermittlung der Differenzkraft die durch den während der Behandlungsdauer (t) eintretenden Verschleiß bedingten Änderungen der Geometrie der von dem Massenstrom (M_{St}) der Stahlschmelze (S) während eines Umlaufs durchströmten Bauteile, wie Steigrohr und Fallrohr, berücksichtigt werden.

6. Verfahren nach einem der voranstehenden Ansprüche,
**dadurch gekennzeichnet, daß** bei der Ermittlung der Differenzkraft die Druckkraft (P1), welche von der im Steigrohr (5) stehenden Gemischsäule (A1) aus Stahlschmelze und Fördergas bezogen auf die Querschnittsfläche des Steigrohrs (5) ausgeübt wird, mit der Druckkraft (P2) verglichen wird, die von der im Fallrohr (6) stehenden Stahlschmelzensäule (A2) in der gleichen Horizontalebene bezogen auf die Querschnittsfläche des Fallrohres (6) ausgeübt wird.

7. Verfahren nach einem der voranstehenden Ansprüche,
**dadurch gekennzeichnet, daß**
bei der Ermittlung des umlaufenden Massenstroms (Ṁ_{St}) der Stahlschmelze (S) die strömungsmechanisch und strömungstechnisch bedingten Verluste berücksichtigt werden.

## Claims

1. A process for the treatment of a steel melt (S), wherein the melt (S) is acted upon by a negative pressure (P_{VK}) generated in a vacuum chamber (3) to which a rising pipe (5) and a descending pipe (6) are connected which dip into a ladle (2) receiving the steel melt (S), a conveying gas being injected into the steel melt (S) present acted upon by negative pressure in the rising pipe to force a circulation (Mₛₜ) of the steel melt (S) from the ladle (2) via the rising pipe (5) into the vacuum chamber (3) and from there via the descending pipe (6) back into the ladle, while during the ascent of the steel melt (S) in the rising pipe (5) reaction gas is produced which, like the conveying gas, is substantially completely given off from the steel melt (S) in the vacuum chamber (3),
**characterised in that** starting from the oxygen content (O) and the carbon content (C) of the steel melt (S) present at the start of the treatment the following steps are performed:
a) determination of a differential force causing the circulation (Ṁₛₜ) of the steel melt on the basis of the differential pressures of the steel melt (S) in the rising pipe (5) and the steel melt (S) present in the descending pipe (6) due to the injected conveying gas flow (V̇_{FG}) and the reaction gas flow (V̇_{CO}) which forms,
b) determination of the circulating mass flow (Ṁₛₜ) of the steel melt (S) on the basis of the differential force,
c) determination of the decrease in the oxygen content (O) and the carbon content (C) of the steel melt (S) during the duration of the treatment (t) using a computer model for the decarburisation kinetics,
d) repetition of the sequence of steps a) - c) for the case in which the carbon content (C) determined is higher than a limit value (Cₑ),
e) termination of the treatment for the case in which the carbon content (C) determined is not greater than the limit value (Cₑ).

2. A process according to claim 1,
**characterised in that** the volumetric flow (V̇_{FG}) of the conveying gas injected into the rising pipe (5) is adjusted equal to that volumetric flow of conveying gas (V̇_{FGopt}) at which the mass flow (Ṁₛₜ) of the circulating steel melt (S) determined during the sequence of each of the steps a) - c) has a maximum (Ṁₛₜₘₐₓ).

3. A process according to one of the preceding claims,
**characterised in that** changes in the negative pressure (P_{VK}) occurring throughout the duration of treatment (t) are allowed for when determining the differential force and/or determining the mass flow of the circulating steel melt (S).

4. A process according to one of the preceding claims,
**characterised in that** within the calculation model for the decarburisation kinetics allowance is made for the weight or volume (V) of the melt (S), the carbon content (C) determined in the previous performance of the sequence of steps a) - c), the mass flow (Mₛₜ) of the circulating melt (S) and the duration of treatment (t).

5. A process according to one of the preceding claims,
**characterised in that** in the determination of the differential force allowance is made for those changes in the geometry of the structural members, as rising pipe and descending pipe, flowed through by the mass flow (Ṁₛₜ) of the steel melt (S) during a circulation which are caused by the wear occurring throughout the duration of treatment (t).

6. A process according to one of the preceding claims,
**characterised in that** in the determination of the differential force the compressive force (P1) exerted by the mixture column (A1) of steel melt and conveying gas present in the rising pipe (5), referred to the cross-sectional area of the rising pipe (5), is compared with the compressive force (P2) exerted by the column of steel melt (A2) present in the rising pipe (6) in the same horizontal plane, referred to the cross-sectional area of the descending pipe (6).

7. A process according to one of the preceding claims,
**characterised in that** in the determination of the circulating mass flow (Ṁₛₜ) of the steel melt (S) allowance is made for the losses caused hydro-dynamically and hydrostatically.

## Revendications

1. Procédé pour traiter de l'acier en fusion (S), dans lequel l'acier en fusion (S) est soumis à une dépression (P_{VK})qui est produite dans une chambre à vide (3), à laquelle sont raccordées une conduite montante (5) et une conduite descendante (6), qui plongent dans une poche de coulée (2) recevant l'acier en fusion (S), un gaz de transport étant insufflé dans l'acier en fusion présent dans la conduite montante (5) lors de l'application de la dépression pour provoquer une circulation (M_{St}) de l'acier en fusion (S) de la poche de coulée (2) dans la chambre à vide (3) via la conduite montante (5) et de la chambre à vide (3) via la conduite descendante (6) à nouveau dans la poche de coulée (2), avec, au cours de la montée de l'acier en fusion (S) dans la conduite montante (5), la formation de gaz réactionnel qui se dégage de manière sensiblement complète de l'acier en fusion (S) dans la chambre à vide (3) ainsi que le gaz de transport caractérisé en ce qu'on effectue les étapes suivantes à partir des teneurs en oxygène et en carbone de l'acier en fusions présentes au début du traitement :
(a) on détermine une force différentielle suscitant la mise en circulation (Ṁ_{St}) de l'acier en fusion sur la base des pressions différentes de l'acier en fusion (S) présent dans la conduite montante (5) et dans la conduite descendante (6) en raison du courant de gaz de transport insufflé (V̇_{FG}) et du courant de gaz réactionnel (V̇_{CO}) qui se forme,
(b) on détermine le courant massique circulant (Ṁ_{St}) de l'acier en fusion (S) sur la base de la force différentielle,
(c) on détermine la réduction de la teneur en oxygène (O) et de la teneur en carbone (C) de l'acier en fusion (S) au cours de la durée du traitement (t) en utilisant un modèle de calcul pour la cinétique de décarburation,
(d) on répète la séquence d'étapes a) à c) dans le cas où la teneur en carbone (C) déterminée est plus grande qu'une valeur limite (Cₑ), et
(e) on termine le traitement dans le cas où la teneur en carbone (C) déterminée n'est pas plus grande que la valeur limite (Cₑ).

2. Procédé selon la revendication 1, caractérisé en ce que le courant volumique du gaz de transport (V̇_{FG}) insufflé dans la conduite montante (5) est réglé égal au courant volumique de gaz de transport (V̇_{FGopt}), auquel le courant massique (Ṁ_{St}) d'acier en fusion (S) en circulation respectivement déterminé au cours du déroulement de la séquence d'étapes a) à c) présente un maximum (Ṁ_{Stmax}).

3. Procédé selon l'une quelconque des revendications précédentes, caractérisé en ce que, lors de la détermination de la force différentielle et/ou lors de la détermination du courant massique de l'acier en fusion en circulation (S), on tient compte de fluctuations de la dépression (P_{VK}) qui s'établissent au cours de la durée du traitement (t).

4. Procédé selon l'une quelconque des revendications précédentes, caractérisé en ce que, à l'intérieur du modèle de calcul pour la cinétique de décarburation, on tient compte du poids ou du volume (V) de l'acier en fusion (S), de la teneur en carbone (C) déterminée lors du déroulement précédent de la séquence d'étapes a) à c), du courant massique (Ṁ_{St}) de l'acier en fusion (S) mis en circulation et de la durée du traitement (t).

5. Procédé selon l'une quelconque des revendications précédentes. caractérisé en ce que, lors de la détermination de la force différentielle, on tient compte des variations de géométrie, dues à l'usure se produisant au cours de la durée du traitement (t), des composants parcourus par le courant massique (Ṁ_{St}) d'acier en fusion (S) au cours d'une circulation, tels que la conduite montante et la conduite descendante.

6. Procédé selon l'une quelconque des revendications précédentes, caractérisé en ce que, lors de la détermination de la force différentielle, la force de pression (P1) qui est exercée par la colonne (A1) du mélange d'acier en fusion et de gaz de transport se trouvant dans la conduite montante (5) par rapport à la surface en coupe transversale de la conduite montante (5), est comparée à la force de pression (P2) qui est exercée par la colonne d'acier en fusion (A2) se trouvant dans la conduite descendante (6) dans le même plan horizontal par rapport à la surface de la section transversale de la conduite descendante (6).

7. Procédé selon l'une quelconque des revendications précédentes, caractérisé en ce que, lors de la détermination du courant massique en circulation (M_{St}) de l'acier en fusion (S), on tient compte des pertes dues à la mécanique et à la technique d'écoulement.
